# FASCICULE DE BREVET EUROPEEN

(11) **EP 0 822 290 B1**
(45) Date de publication et mention de la délivrance du brevet: **28.05.2003**
(21) Numéro de dépôt: 97401791.5
(22) Date de dépôt: 24.07.1997
(51) Int. Cl.: D21H 21/34

(54) **Papier ignifugé, notamment papier d'impression-écriture et support publicitaire**
Feuerfestes Papier, inbesondere Druckpapier und Werbeträger
Fireproof paper, especially printing paper and advertising support

(30) Priorité: 30.07.1996 FR 9609558
(43) Date de publication de la demande: 04.02.1998
(73) Titulaire: CASCADES SAINTE MARIE SA, 77169 Boissy le Châtel (FR)
(72) Inventeur: Berhaut, Jean-Bernard, 38850 Charavines (FR); Rosset, Henri, 38100 Grenoble (FR)
(74) Mandataire: Giraud, Françoise

(56) Documents cités:
- EP-A- 0 006 390
- DE-A- 2 948 974
- FR-A- 2 547 239

## Description

L'invention concerne un papier ignifugé ayant un niveau de résistance au feu élevé, notamment un papier d'impression-écriture ignifugé couché. Elle concerne ausi un support publicitaire le comportant.

L'utilisation des papiers dans des lieux soumis à des critères de sécurité contre l'incendie ou pour lesquels il est préférable qu'ils répondent à de tels critères, a conduit à développer des papiers ignifugés avec des degrés plus ou moins élévés de résistance au feu.
Il est important notamment que soient résistants au feu les papiers utilisés dans les magasins comme les supports publicitaires en papier utilisés pour la publicité sur les lieux de vente (souvent nommée sous sa forme abrégée PLV) qui servent à confectionner des présentoirs pour le produit à promouvoir ou à faire des affiches publicitaires suspendues.
En France est paru un arrêté du 30 juin 1983 modifié par l'arrêté du 28 août 1991 du Ministère de l'Intérieur et de la Décentralisation français, pris en application du Code de la construction et de l'habitation, relatif à la sécurité contre l'incendie et qui précise notamment comment étudier le comportement au feu et classer les matériaux et éléments de construction .
Dans le cadre de l'invention, on s'intéresse à un papier ignifugé d'un niveau de résistance au feu élevé c'est-à-dire ayant une réaction au feu permettant de le classer dans la catégorie M1, selon le classement établi par l'arrêté français mentionné ci-dessus.

On connait déjà des papiers ignifugés réalisés grâce à l'emploi de sels ignifugeants, solubles ou dispersables en milieu aqueux; par exemple dans la demande de brevet DE 2 948 974 on a décrit un papier imprégné d'une composition aqueuse ignifugeante contenant entre 20 et 50% d'un sel organique ignifugeant et en particulier des sels d'ammonium et de phosphates.

Ces sels ignifugeants sont très nombreux; on peut se reporter par exemple au chapitre "Flame retardants for nonwovens" du livre "The Technical Needs: Nonwovens for Medical/surgical and Consumer Uses", TAPPI PRESS,1986, édité par D.F. Durso.
Les principaux sels sont des sels d'ammonium, des dérivés du phosphore ou du bore, des produits halogénés (bromés, chlorés ou fluorés) tels que les bromures d'ammonium, les phosphates d'ammonium, les sulfates d'ammonium, les sulfamates d'ammonium, le borax, l'acide borique. Ces sels peuvent être utilisés en mélange et parfois en association avec de l'urée. Pour que les composés halogénés soient très efficaces, il est recommandé de les utiliser en synergie avec des oxydes d'antimoine; en brûlant ils dégagent un halogènure d'hydrogène qui se combine avec les oxydes d'antimoine pour former un composé efficace.
Ces sels sont appliqués en général à la surface du papier.

Par ailleurs dans la demande de brevet français FR 2 547 239 on a décrit un papier résistant à la flamme utile pour fabriquer des papiers stratifiés décoratifs. Ce papier comporte une charge incombustible qui est de préférence du mica en association éventuellement avec de la vermiculite. Ce papier n'est pas imprégné d'un sel ignifugeant et son niveau de résistance à la flamme n'est pas mentionné précisemment.
On peut en effet aussi réaliser des papiers à caractère ignifuge en utilisant des charges incombustibles, et notamment des charges qui ont en plus la particularité d'avoir un effet de retardement de flamme avec éventuellement en plus un effet antifumée. Parmi ces charges, on utilise notamment les hydroxydes ou hydrates d'alumine, les hydroxydes de magnésium, des oxydes d'antimoine mais ces derniers ne sont efficaces qu'associés avec des composés halogénés en particulier chlorés.

L'un des inconvénients des sels ignifugeants est leur sensibilité à l'humidité et à l'eau. Si on veut obtenir un niveau d'ignifugation élevé, il faut utiliser ces sels en grandes quantités, jusqu'à 10-20 % en poids sec par rapport à la masse du papier avant traitement.

Du fait de la sensibilité des sels à l'humidité, le papier aura une stabilité dimensionnelle faible, ce qui sera préjudiciable dans de nombreuses applications. En effet la stabilité dimensionnelle est très souvent recherchée et nécessaire, pour éviter, par exemple dans le cas des papiers imprimables, que l'impression présente des défauts d'aplat ou d'état de surface. Ce sera notamment le cas pour les papiers pour affiches.

Du fait de cette sensibilité des sels à l'humidité, il sera également difficile d'avoir un bon collage du papier (au sens résistance à l'absorption d'eau selon la norme internationale ISO 535). Ce faible collage défavorisera une bonne imprimabilité du papier ainsi que le dépôt correct d'une couche à la surface du papier, comme par exemple d'une couche pigmentée usuellement appliquée aux papiers impression-écriture pour améliorer leur imprimabilité. En effet, la surface du papier étant trop absorbante, la couche sera trop enterrée dans le papier ou s'étalera de façon non uniforme.

Un autre inconvénient des sels ignifugeants est qu'ils sont chers.

Un inconvénient des charges avec effet à retardement de flamme est que, même employées en grandes quantités, il n'est pas possible d'atteindre un niveau aussi élevé à la résistance au feu que le niveau de classement M1. Par ailleurs, il devient difficile d'incorporer des taux élevés de charges en masse lors de la fabrication d'une feuille de papier. De plus lorsque le taux de charges augmente, les caractéristiques mécaniques du papier, notamment la résistance à ta déchirure et la résistance à la flexion ou la rigidité , diminuent. En revanche, d'un point de vue économique, il peut être avantageux de remplacer les fibres de cellulose par des charges, moins coûteuses que la cellulose.

Un inconvénient des composés halogénés est qu'ils doivent être utilisés en synergie avec des oxydes d'antimoine, pour former un produit qui a une bonne résistance au feu.
Par ailleurs, les latex halogénés (polymères halogénés utilisés sous forme d'une dispersion aqueuse stable), en particulier les latex chlorés utilisés dans le domaine papetier peuvent être des latex de copolymères, dont l'un des comonomères est le chlorure de vinyle ; de plus, bien souvent l'un des comonomères du chlorure de vinyle est l'acétate de vinyle. Or, un inconvénient des latex vinyliques est qu'ils ne permettent ni d'avoir une bonne rétention des charges employées dans le domaine papetier, ni d'avoir un bon égouttage de la feuille, ni de bonnes caractéristiques en partie humide, lors de la fabrication du papier, même lorsqu'on fabrique le papier selon le procédé de double floculation décrit dans le brevet EP-B-6390.
Un tel inconvénient est mentionné, par exemple, dans le brevet EP-B1-451 554.

Un premier but de l'invention est de fournir un papier ignifugé ayant une résistance élevée au feu, en particulier pouvant être conforme au classement M1.
Un second but de l'invention est de fournir un papier ignifugé, stable dimensionnellement, peu sensible à l'humidité.
Un troisième but de l'invention est de fournir un papier ignifugé imprimable et en particulier un papier ignifugé impression-écriture couché au moins sur une face.
Un autre but de l'invention est de fournir un support publicitaire ignifugé notamment tel que affiche suspendue ou présentoir ignifugé.

Au terme de nombreux essais de composés et de formulations de papiers, la Demanderesse a trouvé que l'on peut fabriquer un papier résistant au feu si on réalise un papier dont la composition synergique comprend :
- au moins des fibres de cellulose et au moins des charges incombustibles ayant des propriétés de retardement de flamme, le rapport en poids sec R charges/fibres étant compris entre 1 et 9,
- entre 1 et 15 parts en poids sec, pour 100 parts du mélange de base, d'au moins un polymère halogéné utilisé sous forme d'une dispersion aqueuse stable, ces trois composés constituant le mélange de base, et
- entre 0,1 et 10 %, en poids sec du mélange de base. d'au moins un sel ignifugeant soluble ou dispersable en milieu aqueux,
le poids sec étant exprimé relativement à un papier séché à 100°C.

De préférence le papier se caractérise par le fait qu'il comprend, en masse, le mélange des fibres de cellulose, des charges ayant des propriétés de retardement de flamme et du polymère halogéné, ce mélange constituant le support de base et qu'il comprend, sur au moins l'une des faces dudit support de base, le sel ignifugeant.

Le papier est à base de fibres de cellulose. En outre il peut comporter d'autres fibres comme des fibres artificielles, synthétiques ou des fibres minérales. Ces fibres minérales peuvent être des fibres de verre coupées ou éventuellement avoir été incorporées sous forme de laine de verre ou de laine de roche.
Le papier comporte de préférence un agent de collage qu'on ajoute au mélange de base.
Il peut comporter aussi des colorants ou des pigments colorés, des agents opacifiants, des azurants optiques, des agents fongistatiques ou bactériostatiques ainsi que d'autres adjuvants utilisés habituellement en papeterie comme des agents anti-mousse, des agents régulateurs de viscosité.

Selon un cas particulier de l'invention, le polymère halogéné est un polymère chloré et de préférence il comporte un monomère choisi parmi le chlorure de vinyle et le chlorure de vinylidène.

De préférence, le papier ignifugé selon l'invention se caractérise par le fait que le polymère chloré est un copolymère dont l'un des comonomères est le chlorure de vinyle, ce monomère étant présent à raison d'au moins 10 % en poids sec dans le copolymère. Plus particulièrement le comonomère de chlorure de vinyle est présent à raison d'au moins 30 % en poids sec dans le copolymère, de préférence à raison d'au moins 70 %.

Comme polymère chloré on utilisera avantageusement un copolymère chlorure de vinyle-acétate de vinyle-éthylène choisi parmi les copolymères comportant ces comonomères respectivement dans les proportions 70 - 20 - 10 ou 30 - 60 - 10 en poids sec du copolymère.
De préférence le papier ignifugé selon l'invention se caractérise par le fait que la quantité en polymère halogéné est comprise entre 1 et 5 parts en poids sec pour 100 parts du mélange de base.

De préférence le papier ignifugé selon l'invention se caractérise par le fait que la charge incombustible ayant des propriétés de retardement de flamme est choisie parmi les hydroxydes d'aluminium, les hydrates d'oxyde d'aluminium, en particulier les trihydrates d'oxyde d'aluminium, les hydroxydes de magnésium, les carbonates de calcium hydratés, les carbonates de magnésium hydratés ou leurs mélanges.
De préférence les oxydes d'antimoine sont exclus, notamment à cause de leur toxicité et par ailleurs ils sont chers. En effet la composition du papier selon l'invention mis au point par la Demanderesse est remarquable notamment car malgré l'emploi d'un latex halogéné, elle permet d'atteindre un niveau élevé de résistance au feu sans nécessiter l'ajout synergique d'un oxyde d'antimoine.
On utilisera préférentiellement les hydroxydes d'aluminium ou les trihydrates d'alumine qui ont des performances de retardement de flamme et aussi d'antifumée. Les hydroxydes d'aluminium [Al(OH)3] forment vers 160°C des trihydrates d'alumine (Al2O3, 3 H2O) qui dégagent de la vapeur d'eau aux températures élevées, cette vapeur d'eau dilue les gaz émis en présence de flammes par les autres constituants du papier ou du produit utilisant ce papier. Les charges, notamment les hydroxydes d'aluminium ou les hydrates d'alumine peuvent avoir été traitées en surface pour agir sur leurs propriétés physiques ou sur la viscosité.
Plus particulièrement les charges incombustibles à effet de retardement de flamme sont incorporées en quantités telles que le rapport R des dites charges aux fibres de cellulose, en poids sec, soit de préférence compris entre 1 et 3, le poids sec étant exprimé relativement à un papier séché à 100°C.
L'invention est aussi remarquable par le fait que la rétention des charges est très bonne (supérieure à 95 %) lorsque l'on utilise un latex vinylique.
Ces charges ont une granulométrie moyenne, déterminée avec un granulomètre au laser, comprise entre 5 et 60 µm, de préférence entre 8 et 15 µm.
Le papier peut comporter d'autres charges usuellement utilisées en papeterie et choisies de façon à ce qu'elles ne perturbent pas la résistance au feu, notamment le classement M1.

Le sel ignifugeant soluble ou dispersable en milieu aqueux peut être choisi parmi les sels cités plus haut; de préférence on utilise des dérivés de l'acide phosphorique et plus particulièrement un sel d'ammonium de ces dérivés.
Le sel est apporté de préférence à la surface du support de base et en particulier au moyen d'une presse encolleuse ou d'une imprégnatrice ou par pulvérisation.
Ce sel est apporté en faible quantité, à un taux de préférence inférieur à 8% et plus plus prégérentiellement à un taux compris entre 1 et 6 % en poids sec par rapport au mélange de base.
On peut ajouter à la composition du sel ignifugeant d'autres composés utilisés habituellement dans le domaine des papiers, en particulier un agent de collage et un liant.

Selon un cas préféré de l'invention, le papier ignifugé pouvant être classé M1 se caractérise par le fait :
- qu'il comprend, en masse :
   - des fibres de cellulose,
   - des charges incombustibles ayant des propriétés de retardement de flamme choisies parmi les hydroxydes d'aluminium et/ou les hydrates d'alumine, en particulier des trihydrates d'alumine, leur granulométrie étant comprise entre 8 et 15 µm et le rapport R charges/fibres étant compris entre 1 et 3 en poids sec,
   - entre 2 et 5 parts pour 100 parts du mélange de base, d'un copolymère chlorure de vinyle-acétate de vinyle-éthylène utilisé sous forme d'une dispersion aqueuse stable et comportant ces comonomères dans les proportions relatives 70 - 20 - 10 en poids sec, stabilisé par un surfactant anionique,
      le mélange de ces trois composés (fibres, charges, polymère halogéné) constituant le mélange de base du support de base, la somme de leurs parts en poids sec faisant 100,
- et qu'il est imprégné entre 1 à 6 % en poids sec du mélange de base, d'un sel d'ammonium d'un dérivé phosphorique comme sel ignifugeant,
   le poids sec étant exprimé relativement à un papier séché à 100°C.

Selon un cas préféré de l'invention, on dépose sur le papier ignifugé une couche pigmentée pour améliorer son imprimabilité.
Cette couche pigmentée peut être une couche classiquement utilisée dans le domaine des papiers couchés d'impression-écriture; elle est à base en général de pigments de couchage (kaolin, carbonate de calcium ...) et de liants hydrosolubles (amidon, PVA ...) ou de liants sous forme de polymères en dispersions aqueuses stables (latex), et éventuellement d'azurants optiques, de colorants de nuançage, d'agents de collage.
En outre la couche peut comporter un sel ignifugeant ou une charge à retardement de flamme pour un niveau de résistance au feu encore meilleur, cependant l'invention est remarquable du fait qu'elle permet d'obtenir un papier impression-écriture couché ignifugé dont le niveau de résistance au feu permet de classer le dit papier couché dans la catégorie M1 sans l'ajout d'un sel ignifugeant dans la couche.
La couche pigmentée est appliquée par tout moyen de couchage usuel comme la lame d'air, le couchage dit CHAMPION, le couchage par héliogravure, etc ... De préférence le papier ignifugé couché est réalisé en déposant la couche pigmentée sur le support de base traité en surface par le sel ignifugeant.

Le papier ignifugé peut être couché ou surfacé avec une composition spéciale permettant d'améliorer l'impression jet d'encre.
Le papier ignifugé selon l'invention, notamment le papier avec la couche pigmentée aura de bonnes aptitudes à l'impression, il pourra être imprimable notamment par impression offset, par sérigraphie, par impression héliogravure ou encore par impression jet d'encre.
Selon un cas particulier de l'invention, le papier ignifugé comporte au moins deux papiers tels que précédemment décrits et conformes à l'invention, contrecollés à l'aide d'une composition adhésive. En particulier la composition adhésive est non ignifugée.
L'invention est également remarquable du fait qu'elle permet d'obtenir un papier couché, contrecollé et ignifugé dont le niveau de résistance au feu permet de classer le dit papier contrecollé dans la catégorie M1 sans l'ajout d'un sel ignifugeant à la composition adhésive.

Cette composition adhésive peut être teintée ou colorée notamment dans une nuance sombre voire noire, par exemple en ajoutant du noir de carbone, de façon à avoir un papier contrecollé bien opaque.
On peut contrecoller un papier comportant une couche pigmentée sur l'une de ces faces contre un papier non couché ou contre un autre papier couché sur une face, les faces couchées étant à l'extérieur.
Le papier ignifugé obtenu, avec ou sans couche pigmentée d'impression écriture et contrecollé ou non, a un grammage compris entre 100 et 2000 g/m², de préférence entre 200 et 1500 g/m². Pour des grammages entre 400 et 2000 g/m², le papier est constitué de plusieurs papiers contrecollés ou réalisés par d'autres moyens comme d'être fabriqué sur une machine à papier multijets.

On peut par ailleurs réaliser un papier ignifugé, notamment de fort grammage, en assemblant trois papiers ou plus , les deux papiers extérieurs étant des papiers couchés ignifugés tels que décrits ci-dessus et le ou les papiers intercalaires étant composés comme ci-après.
Le papier intercalaire est un papier constitué principalement de fibres de cellulose et d'un agent de résistance humide, ce papier étant imprégné, par exemple à l'aide d'une presse encolleuse, d'une composition comportant un sel ignifugeant. Ce sel pouvant être choisis parmi ceux cités précedemment; il est présent en une quantité d'environ 10 à 30 % en poids sec par rapport à l'intercalaire.
De préférence cet intercalaire a un grammage compris entre environ 100 à 300 g/m².
Cet intercalaire peut être contrecollé entre les deux papiers extérieurs à l'aide d'une composition adhésive qui peut être une colle blanche ou une colle noire. L'intérêt d'utiliser cesdits papiers intercalaires est qu'ils permettent de conférer une meilleure rigidité au complexe des différents papiers qu'en utilisant seulement les papiers qui comportent les charges incombustibles. Ceci est notamment intéressant pour fabriquer les supports publicitaires de PLV.

L'invention concerne aussi l'utilisation d'un papier ignifugé réalisé comme décrit précédemment, couché ou non couché, pour fabriquer un support publicitaire en papier (affiches suspendues, présentoirs notamment utilisés pour la publicité sur les lieux de vente).
L'invention concerne aussi le support publicitaire en papier ignifugé lui-même, ce support comportant ledit papier ignifugé avec les charges incombustibles; de préférence il comporte deux desdits papiers ignifugés avec les charges incombustibles qui peuvent être contrecollés; selon un cas particulier entre cesdits papiers est contrecollé au moins un papier intercalaire tel que décrit précédemment.

De préférence, le papier ignifugé selon l'invention, notamment lorsque le mélange de base comporte un haut taux de charges, est réalisé selon le procédé dit de double floculation décrit dans le brevet EP-B1-0 006390.

L'invention sera mieux comprise à l'aide des exemples non limitatifs suivants :

### EXEMPLE 1 :

### ETAPE 1 - réalisation du papier de base :

On réalise sur formette de laboratoire, un papier ignifugé conforme à l'invention en réalisant un support de base par dispersion dans l'eau de la composition suivante :
- 41,1 parts en poids sec de fibres de cellulose raffinées à 25 °SR,
- 56,4 parts en poids sec de trihydrates d'alumine, comme charges incombustibles à effet de retardement de flamme, sa granulométrie moyenne, déterminée avec un granulomètre laser de la marque "MasterSizer X ", est de 10-12 µm,
- 2,5 parts en poids sec d'un polymère chloré, utilisé sous forme d'une dispersion aqueuse stable qui est un copolymère de chlorure de vinyle- acétate de vinyle- éthylène réticulable comportant 70% en poids sec de chlorure de vinyle, 20 % en poids sec d'acétate de vinyle et 10% en poids sec d'éthylène, stabilisé par un surfactant anionique;
   la somme des parts en fibres de cellulose, de charges incombustibles à effet de retardement de flamme et en polymère chloré faisant 100 et constituant le mélange de base,
- 0,04 part en poids sec d'un coagulant cationique (polyamide-amine-épichlorhydrine) pour les 100 parts du mélange de base,
- 0,12 part en poids sec d'un agent de collage (un dimère d'alkyl cétène) pour les 100 parts du mélange de base,
- 0,07 part en poids sec d'un agent floculant (polyacrylamide cationique) pour les 100 parts du mélange de base.
On ajoute aussi un agent antimousse si nécessaire.

Le rapport R des charges à retardement de flamme aux fibres de cellulose est de 1,37 en poids "sec", la notion de poids sec étant relative à un papier séché à 100°C (les charges à effet de retardement de flamme sont hydratées, les molécules d'eau étant chimiquement liées à l'alumine, elles le sont encore à 100°C).

Le support obtenu a un grammage de 320 g/m² et une épaisseur de 470 µm.
La réaction au feu du papier support obtenu est testé au brûleur électrique selon la norme française AFNOR NF P 92-503 de décembre 1995, norme établie en liaison avec l'arrêté français exposé plus haut.
Ce support a une résistance au feu qui le classe dans la catégorie M2, donc dans une catégorie inférieure à la catégorie M1.

Par ailleurs on réalise un bain ignifugeant en diluant dans l'eau la composition suivante :
- 85 parts en poids sec d'un sel d'ammonium d'un dérivé de l'acide phosphorique comme sel ignifugeant,
- 13 parts en poids sec d'un polymère styrène-butadiène carboxylé comme liant,
- 2 parts en poids sec de carboxyméthylcellulose comme agent régulateur de la viscosité.

On imprègne le support par le bain ignifugeant en presse encolleuse de laboratoire puis on sèche le support traité vers 100°C. La reprise de la composition ignifugeante par le support de base, en poids sec, est de 10 g/m².

Il comporte 2,6 % en poids sec de sel ignifugeant par rapport au support de base.

La réaction au feu du papier obtenu est testée au brûleur électrique comme précédemment, il répond au classement au feu M1 donc conforme à l'invention. Par ailleurs on mesure son degré de collage Cobb (1 minute, eau) selon la norme internationale ISO 535, il est de 50.

### ETAPE 2 de couchage :

On dépose, à l'aide d'une barre de MEYER, sur l'une des faces du papier ignifugé précédemment obtenu, une couche pigmentée d'impression-écriture qui a la composition suivante :
- 45 parts en poids sec de kaolin comme pigments de couchage,
- 55 parts en poids sec de carbonate de calcium comme pigments de couchage,
- 10 parts en poids sec d'un polymère styrène-butadiène carboxylé comme liant,
- 6 parts en poids sec d'amidon enzymé comme autre liant,
- un azurant optique,
- un dispersant,
- un agent antimousse,
- de l'hydroxyde de sodium comme agent régulateur de pH.

Cette couche est déposée à raison de 25 g/m² en poids sec.
Le papier couché est testé au brûleur électrique comme précédemment; il répond au classement au feu M1 donc conforme à l'invention.
Par ailleurs on mesure son degré de collage Cobb (1 minute, eau) selon la norme internationale ISO 535, il est de 40 g/m².

### ETAPE 3 de contrecollage :

### Contrecollage avec une colle blanche :

On contrecolle les faces non couchées de deux papiers couchés une face réalisés précédemment à l'aide d'une composition adhésive qui est une colle blanche à base de carbonate de calcium, d'amidon et de latex.

### Contrecollage avec une colle noire :

On réalise un autre échantillon pour lequel la composition adhésive n'est pas une colle blanche mais une colle noire, c'est une colle opacifiante qui comporte du noir de carbone.

Les différents papiers contrecollés obtenus sont testés au feu comme précédemment; ils répondent au classement au feu M1 donc conformes à l'invention.
Par ailleurs leur degré de collage Cobb (1 minute, eau) selon la norme internationale ISO 535, est toujours de 40 g/m².
On vérifie que le papier couché avant ou après contrecollage s'imprime bien, notamment par sérigraphie et par offset.

### EXEMPLE 2 :

### ETAPE 1 :

On réalise comme dans l'exemple 1, un papier ignifugé conforme à l'invention mais le polymère chloré est un copolymère de chlorure de vinyle- acétate de vinyle- éthylène réticulable comportant 30% en poids sec de chlorure de vinyle, 60 % en poids sec d'acétate de vinyle et 10% en poids sec d'éthylène, il est stabilisé par un surfactant anionique.
Les constituants du papier sont mis dans les mêmes proportions qu'à l'exemple 1.
Ce support a une résistance au feu qui le classe dans la catégorie M2, donc dans une catégorie inférieure à la catégorie M1.

Ensuite on imprègne le support de base avec le même bain ignifugeant qu'à l'exemple 1, puis on le sèche à 100°C; la reprise de la composition ignifugeante par le support de base, en poids sec, est de 10 g/m².
Il comporte 2,6 % en poids sec de sel ignifugeant par rapport au support de base.

La réaction au feu du papier obtenu est testé au brûleur électrique comme précédemment, il répond au classement au feu M1 donc conforme à l'invention. Par ailleurs on mesure son degré de collage Cobb (1 minute, eau) selon la norme internationale ISO 535, il est de 80.
Par rapport à l'exemple 1, le collage est moins bon, probablement à cause de la teneur du polymère chloré plus élévée en acétate de vinyle qui est hydrophile.

### ETAPE 2 de couchage :

On dépose sur l'une des faces du papier ignifugé précédemment obtenu une couche pigmentée d'impression-écriture qui a la composition de celle de l'exemple 1.
De même cette couche est déposée à raison de 25 g/m².
Le papier couché est testé au feu; il est classé dans la catégorie M1 donc conforme à l'invention.
Par ailleurs on mesure son degré de collage Cobb (1 minute, eau) selon la norme internationale ISO 535, il est de 43 g/m².

### ETAPE 3 de contrecollage :

### Contrecollage avec une colle blanche :

On réalise un échantillon contrecollé comme dans l'exemple 1.

### Contrecollage avec une colle noire :

On réalise un échantillon contrecollé comme dans l'exemple 1.

On teste la réaction au feu des papiers obtenus comme précédemment; ils sont classés dans la catégorie M1 donc conformes à l'invention.
Par ailleurs on mesure leur degré de collage Cobb (1 minute, eau) selon la norme internationale ISO 535, il est de 43 g/m².

On vérifie que le papier couché avant ou après contrecollage s'imprime bien, notamment par sérigraphie et par offset.

### EXEMPLE 3 :

### ETAPE 1 :

On réalise industriellement sur machine à papier à table plate un papier ignifugé conforme à l'invention en réalisant un support de base , selon le procédé de double floculation décrit dans le brevet EP-B-6390, en dispersant dans l'eau la compostion suivante :
- 41,1 parts en poids sec de fibres de cellulose raffinées à 25 ° SR,
- 56,4 parts en poids sec de trihydrates d'alumine, comme charges à effet de retardement de flamme, sa granulométrie moyenne est de 10-12 µm,
- 3,5 parts en poids sec d'un polymère chloré, qui est un copolymère de chlorure de vinyle- acétate de vinyle- éthylène réticulable comportant 70% en poids sec de chlorure de vinyle, 20 % en poids sec d'acétate de vinyle et 10% en poids sec d'éthylène, stabilisé par un surfactant anionique,
   la somme des parts en fibres de cellulose, de charges à effet de retardement de flamme et en polymère chloré fait 100 et constitue le mélange de base,
- 0,04 part en poids sec d'un coagulant cationique pour les 100 parts du mélange de base,
- 0,12 part en poids sec d'un agent de collage (un dimère d'alkyl cétène) pour les 100 part du mélange de base,
- 0,075 part d'un agent floculant pour les 100 parts du mélange de base, 0,05 part étant introduite avant l'ajout du polymère chloré et 0,025 part après.
On ajoute aussi un agent antimousse si nécessaire.

Ce mélange est réalisé dans le cuvier de la machine à papier, l'agent floculant est ajouté en continu.
Le rapport Charges à retardement de flamme sur Fibres de cellulose est de 1,37 en poids sec pour un papier séché à 100 °C.
Ensuite on imprègne le support de base avec le même bain ignifugeant qu'à l'exemple 1, en presse encolleuse de la machine à papier puis on sèche; la reprise de la composition ignifugeante par le support de base, en poids sec, est de 10 g/m².
Il comporte 2,85 % en poids sec de sel ignifugeant par rapport au support de base.

La réaction au feu du papier obtenu est testée au brûleur électrique comme dans l'exemple 1.

### ETAPE 2 de couchage :

On dépose sur l'une des faces du papier ignifuge précédemment obtenu une couche pigmentée d'impression-écriture qui a la composition de celle de l'exemple 1. Cette couche est déposée à raison de 25 g/m². On lisse le papier couché pour obtenir un bel état de surface.
Le papier couché est testé au feu.

### ETAPE 3 de contrecollage :

### Contrecollage avec une colle blanche :

On réalise un échantillon contrecollé comme dans l'exemple 1.

### Contrecollage avec une colle noire :

On réalise un échantillon contrecollé comme dans l'exemple 1.

On teste les papiers obtenus au feu comme précédemment.
On vérifie que le papier couché avant ou après contrecollage s'imprime bien, notamment par sérigraphie et par offset.

Les caractéristiques des papiers obtenus aux différentes étapes sont donnés dans le tableau 1.
Le grammage est déterminé selon la norme internationale ISO 536.
L'épaisseur est déterminée selon la norme internationale ISO 534.
Le degré de collage Cobb est déterminé selon la norme internationale ISO 535. La rigidité TABER est déterminée selon la norme internationale ISO 2493.
La résistance à la traction est déterminée selon la norme internationale ISO 1924/2.
La blancheur est déterminée selon la norme internationale ISO 2470, à 457 nm. La porosité BENDTSEN est déterminée selon la norme internationale ISO 5636/3.
La rugosité BENDTSEN est déterminée selon la norme française NF Q 03-049. La stabilité dimensionnelle est déterminée sur un appareil PRUFBAU qui mesure les écarts d'allongements en % d'une éprouvette de papier de 50 mm de largeur et de 140 mm de longueur, découpée dans le sens marche de la machine à papier ou dans le sens travers, entre 65 et 15 % d'humidité relative (HR) et 98 et 15 % d'humidité relative.

### EXEMPLE 4 :

On réalise un papier ignifugé conforme à l'invention comme dans l'exemple 1 mais le rapport R (fibres / charges) est de 1,93 et le taux de polymère chloré est de 2,90 % du mélange de base. La rétention des charges est très bonne, elle est supérieure à 95%.
On imprègne le support avec le bain ignifugeant, puis on le couche comme à l'exemple 1. On fait des échantilllons contrecollés comme dans l'exemple 1.
On teste les papiers obtenus au feu comme précédemment; les papiers obtenus après traitement en presse encolleuse (imprégnés, couchés, contrecollés) répondent tous au classement au feu M1 donc conformes à l'invention.
On vérifie que le papier couché avant ou après contrecollage s'imprime bien, notamment par sérigraphie et par offset.

### EXEMPLE 5 :

On réalise un papier ignifugé conforme à l'invention comme dans l'exemple 1 mais le rapport R (fibres / charges) est de 2,50 et le taux de polymère chloré est de 3,15 % du mélange de base. La rétention des charges est très bonne, elle est supérieure à 95%.
On imprègne le support avec le bain ignifugeant, on le couche comme à l'exemple 1.
On fait des échantilllons contrecollés comme dans l'exemple 1.
On teste les papiers obtenus au feu comme précédemment; les papiers obtenus après traitement en presse encolleuse (imprégnés, couchés, contrecollés) répondent tous au classement au feu M1 donc conformes à l'invention.
On vérifie que le papier couché avant ou après contrecollage s'imprime bien, notamment par sérigraphie et par offset.

### EXEMPLES 6 à 8 et EXEMPLE 9 COMPARATIF :

On imprègne un support de base réalisé industriellement comme dans l'étape 1 de l'exemple 3, son grammage étant de 260g/m², en faisant varier le taux de sel ignifugeant selon les taux suivants : 6%, 8%, 10% et 15% pour réaliser respectivement les exemples 6 à 9.
Le degré de collage de chacun des supports de base ainsi traités est respectivement de 60, 70, 78 et 90 g/m².
On peut admettre qu'au delà d'un degré de collage Cobb de 80 g/m², le papier ne convient plus; en effet si on essaie de coucher le papier avec une couche pigmentée, elle est trop enterrée dans le papier et par conséquent l'impression ne sera pas bonne.
On peut donc mettre jusqu'à 10 % de sel en poids sec du support de base.

### EXEMPLE 10 COMPARATIF :

On réalise un support de base comme dans l'étape 1 de l'exemple 1 mais le polymère utilisé est un polymère non halogéné, c'est un copolymère styrène-butadiène utilisé sous forme de dispersion aqueuse stable.
Lorsque l'on teste la résistance au feu du papier traité avec le sel ignifugeant, il n'atteint pas le classement M1.

### EXEMPLE 11 COMPARATIF :

On réalise un support de base comme dans l'étape 1 de l'exemple 1 mais sans faire de traitement de surface avec un sel ignifugeant, le liant halogéné étant par ailleurs mis en grande quantité, soit à un taux de 16 %.
Lorsque l'on teste la résistance au feu du papier, il n'atteint pas le classement M1, le papier s'enflamme totalement, malgré le taux élevé de polymère halogéné.

### EXEMPLE 12 :

On reprend le support de base de l'exemple 11 comparatif précédent mais on fait un traitement de surface en presse encolleuse avec un sel ignifugeant selon la composition de l'exemple 1.
Lorsque l'on teste la résistance au feu du papier, il répond au classement au feu M1.

### EXEMPLE 13 COMPARATIF :

On réalise un support de base comme dans l'étape 1 de l'exemple 1 mais sans faire de traitement de surface avec un sel ignifugeant, la charge à retardement de flamme étant par ailleurs mise en grande quantité, le rapport charges / fibres étant de 8.
Lorsque l'on teste la résistance au feu du papier, il n'atteint pas le classement M1 malgré la grande quantité de charges incombustibles.

### EXEMPLE 14 :

On reprend le support de base de l'exemple 13 comparatif précédent mais on fait un traitement de surface en presse encolleuse avec le sel ignifugeant comme dans l'exemple 1.
Lorsque l'on teste la résistance au feu du papier, il répond bien au classement M1.

### EXEMPLE 15 COMPARATIF:

On réalise un support de base comme dans l'étape 1 de l'exemple 1 avec le traitement de surface avec un sel ignifugeant mais la charge à retardement de flamme est mise en faible quantité, le rapport charges / fibres étant de 0,95. La reprise sèche de la composition d'imprégnation ignifugeante est de 11,1 g/m². Il comporte 2,95 % en sel ignifugeant en poids sec par rapport au support de base.

Lorsque l'on teste la résistance au feu du papier, il n'atteint pas le classement M1, malgré le traitement de surface avec le sel ignifugeant.

### EXEMPLE 16 COMPARATIF:

On réalise un papier de base comme dans l'étape 1 de l'exemple 15 comparatif précédent 1 avec le traitement de surface avec un sel ignifugeant, la charge à retardement de flamme étant toujours en faible quantité, le rapport charges / fibres étant de 0,95, mais la reprise par le papier en sel ignifugeant est doublée. (la reprise sèche de la composition est de 22,6 g/m²).
Il comporte 6 % en sel ignifugeant en poids sec par rapport au support de base.

Lorsque l'on teste la résistance au feu du papier, il n'atteint pas le classement M1, malgré l'augmentation en sel ignifugeant.

### EXEMPLE 17 COMPARATIF:

On réalise un papier de base comme dans l'étape 1 de l'exemple 1 avec le traitement de surface avec un sel ignifugeant mais la charge incombustible n'est pas une charge à retardement de flamme, cette charge est du mica , le rapport charges / fibres étant aussi de 1,37.
Lorsque l'on teste la résistance au feu du papier, il n'atteint pas le classement M1, le papier s'enflamme totalement.

### EXEMPLE 18 :

On réalise un support publicitaire de 750 g/m² constitué de trois jets de papier.

Les deux jets extérieurs sont des papiers couchés ignifugés obtenus selon l'exemple 3.
Le jet intercalaire est un papier constitué principalement de fibres de cellulose et d'un agent de résistance humide, ce papier étant imprégné, par exemple à l'aide d'une presse encolleuse, d'une composition comportant un sel ignifugeant. Ce sel peut être celui utilisé pour traiter le support, il est présent en une quantité d'environ 20 % en poids sec par rapport à l'intercalaire.
Cet intercalaire a un grammage d'environ 160 g/m².
Cet intercalaire est contrecollé entre les deux papiers extérieurs à l'aide d'une composition adhésive qui peut être une colle blanche ou une colle noire non ignifugées et déposée à raison d'environ 20g/m² par face.
Le complexe obtenu est testé au feu, il est classé M1.
Il a une rigidité TABER de 700 g.cm dans le sens marche et de 400 g.cm dans le sens travers.
Il s'imprime bien en sérigraphie et par offset.

**TABLEAU 1**

| EXEMPLE 3 | papier support | papier support imprégné | papier couché | papier contrecollé |
|---|---|---|---|---|
| grammage (g/m²) | 297 | 324 | 354 | 742 |
| volume massique (cm³/g) | 1,53 | 1,27 | 1,20 | 1,13 |
| épaisseur (µm) | 454 | 411 | 424 | 840 |
| Collage Cobb (eau, 60s) (g/m²) | 15,5 | 48 | 51 | 50 |
| Rigidité TABER (g.cm) | | | | |
| sens marche de la machine | 49,8 | 47,3 | 65,4 | 356 |
| sens travers de la machine | 27,3 | 22,1 | 30,8 | 248 |
| Résistance à la traction : longueur de rupture (km) | | | | |
| sens marche de la machine | 1,51 | 1,52 | 1,49 | 1,66 |
| sens travers de la machine | 0,74 | 0,79 | 0,78 | 0,85 |
| Classement au feu M | M2 | M1 | M1 | M1 |
| Blancheur à 457 nm | face feutre | face feutre | face couchée | |
| sans UV | 88,5 | 87,5 | 87,9 | 87,2 |
| avec UV | 88,5 | 87,5 | 94,5 | 93,5 |
| Porosité BENDTSEN débit corrigé (cm³ / mn) | 2550 | 1820 | 320 | 17,5 |
| Rugosité BENDTSEN débit corrigé ( cm³ / mn) | | | | |
| face toile | 1870 | 860 | 890 | 760 |
| face feutre | 2510 | 1180 | 770 | 720 |
| Stabilité dimensionnelle "PRUFBAU" (%) : | | | | |
| - allongement à 65 -15 % HR : | | | | |
| sens marche de la machine | 0,20 | 0,17 | 0,14 | 0,28 |
| sens travers de la machine | 0,39 | 0,45 | 0,37 | 0,41 |
| - allongement à 98-15 % HR : | | | | |
| sens marche de la machine | 0,41 | 0,28 | 0,16 | 0,31 |
| sens travers de la machine | 1,21 | 1,90 | 1,47 | 1,44 |

## Revendications

1. Papier ignifugé ayant une résistance au feu élevée, notamment conforme au classement M1, **caractérisé par le fait qu'**il comprend :
- au moins des fibres de cellulose et au moins des charges incombustibles ayant des propriétés de retardement de flamme, le rapport en poids sec R charges/fibres étant compris entre 1 et 9,
- entre 1 et 15 parts en poids sec, pour 100 parts du mélange de base, d'au moins un polymère halogéné utilisé sous forme d'une dispersion aqueuse stable, ces trois composés constituant le mélange de base, et
- entre 0,1 et 10 %, en poids sec du mélange de base, d'au moins un sel ignifugeant soluble ou dispersable en milieu aqueux,
le poids sec étant exprimé relativement à un papier séché à 100°C.

2. Papier selon la revendication 1, **caractérisé par le fait qu'**il comprend, en masse, le mélange des fibres de cellulose, des charges ayant des propriétés de retardement de flamme et du polymère halogéné, ce mélange formant un support dit support de base et qu'il comprend, sur au moins l'une des faces dudit support de base, le sel ignifugeant.

3. Papier selon l'une des revendications 1 ou 2, **caractérisé par le fait que** le polymère halogéné est un polymère chloré comportant un monomère choisi parmi le chlorure de vinyle et le chlorure de polyvinylidène.

4. Papier selon la revendication 3, **caractérisé par le fait que** le polymère chloré est un copolymère dont l'un des comonomères est le chlorure de vinyle et que ce comonomère est présent à raison d'au moins 10 % en poids sec dans le copolymère.

5. Papier selon la revendication 4, **caractérisé par le fait que** le comonomère de chlorure de vinyle est présent à raison d'au moins 30 % en poids sec dans le copolymère, de préférence à raison d'au moins 70 %.

6. Papier selon l'une des revendications 4 à 5, **caractérisé par le fait que** le polymère chloré est un copolymère chlorure de vinyle-acétate de vinyle-éthylène.

7. Papier selon la revendication 6, **caractérisé par le fait que** le copolymère chlorure de vinyle-acétate de vinyle-éthylène est choisi parmi les copolymères comportant ces comonomères respectivement dans les proportions 70 - 20-10 ou 30 - 60 - 10 en poids sec.

8. Papier selon l'une des revendications 1 à 7, **caractérisé par le fait que** la quantité en polymère chloré est comprise entre 1 et 5 parts en poids sec pour 100 parts du mélange de base.

9. Papier selon l'une des revendications 1 à 8, **caractérisé par le fait que** la charge ayant des propriétés de retardement de flamme est choisie parmi les hydroxydes d'aluminium, les hydrates d'oxyde d'aluminium en particulier les trihydrates d'oxyde d'aluminium, les hydroxydes de magnésium, les carbonates de calcium hydratés, les carbonates de magnésium hydratés ou leurs mélanges.

10. Papier selon l'une des revendications 1 à 9, **caractérisé par le fait que** le rapport en poids sec R des charges à effet de retardement de flamme aux fibres de cellulose est compris entre 1 et 3.

11. Papier selon l'une des revendications 1 à 10, **caractérisé par le fait que** le sel ignifugeant est un sel d'ammonium d'un dérivé d'acide phosphorique.

12. Papier selon l'une des revendications 1 à 11, **caractérisé par le fait que** le sel ignifugeant est en quantité inférieure à 8 % en poids sec du mélange de base, de préférence en quantité comprise entre 1 et 6 %.

13. Papier selon la revendication 2, **caractérisé par le fait**
- **qu'**il comprend, en masse :
- des fibres de cellulose
- des charges incombustibles ayant des propriétés de retardement de flamme choisis parmi les hydroxydes d'aluminium et les hydrates d'alumine, en particulier des trihydrates d'alumine, et ayant une granulométrie comprise entre 8 et 15 µm, le rapport R charges/fibres étant compris entre 1 et 3 en poids sec,
- entre 2 et 5 parts en poids sec pour 100 parts du mélange de base, d'un copolymère chlorure de vinyle-acétate de vinyle-éthylène en dispersion aqueuse stable comportant ces comonomères dans les proportions respectives 70 - 20 - 10 en poids sec, stabilisés par un surfactant anionique, comme polymère halogéné,
le mélange de ces trois composés (fibres, charges,polymère halogéné) constituant le mélange de base du support de base, la somme de leurs parts en poids sec faisant 100,
- et **qu'**il comprend, sur au moins l'une des faces dudit support de base, 1 à 6 % en poids sec du mélange de base, d'un sel d'ammonium d'un dérivé phosphorique comme sel ignifugeant,
le poids sec étant exprimé relativement à un papier séché à 100°C.

14. Papier ignifugé selon l'une des revendications 1 à 13, **caractérisé par le fait qu'**il comporte, sur au moins l'une de ses faces, une couche pigmentée d'impression-écriture.

15. Papier ignifugé **caractérisé par le fait qu'**il comporte au moins deux papiers, selon l'une des revendications 1 à 14, contrecollés à l'aide d'une composition adhésive.

16. Papier ignifugé selon la revendication 15, **caractérisé par le fait que** les papiers sont contrecollés à l'aide d'une composition adhésive non ignifugée.

17. Papier ignifugé selon l'une des revendications 15 à 16, **caractérisé par** qu'il comporte au moins un papier intercalaire ignifugé comportant principalement des fibres de cellulose et agent de résistance humide et qu'il est imprégné d'un sel ignifugeant à un taux compris entre 10 et 30 % par rapport aux fibres de cellulose en poids sec.

18. Papier ignifugé selon la revendication 17, **caractérisé par le fait que** le papier intercalaire a un grammage compris entre 100 et 300 g/m².

19. Utilisation d'un papier ignifugé selon l'une des revendications 1 à 18 pour fabriquer un support publicitaire.

20. Support publicitaire en papier ignifugé tel que papier affiche suspendue ou présentoirs, **caractérisé par le fait qu'**il est constitué d'au moins un papier selon l'une des revendications 1 à 18.

21. Support publicitaire selon la revendication 20, **caractérisé par le fait qu'**il comporte deux papiers ignifugés selon les revendications entre lesquels est contrecollé au moins un papier intercalaire comportant des fibres de cellulose et agent de résistance humide, imprégné d'un sel ignifugeant à un taux compris entre 10 et 30 % par rapport aux fibres de cellulose en poids sec et cedit papier intercalaire ayant un grammage compris entre 100 et 300 g/m².

22. Support selon l'une des revendications 20 à 21, **caractérisé par le fait qu'**il a un grammage compris entre 200 et 2 000 g/m².

## Patentansprüche

1. Flammwidrig gemachtes Papier, das eine erhöhte Feuerbeständigkeit aufweist, insbesondere der Klassierung M1 entspricht, **dadurch gekennzeichnet, dass** es umfasst:
- mindestens Cellulosefasern und mindestens nicht brennbare Füllstoffe, die flammenhemmende Eigenschaften aufweisen, wobei das Trockengewichtsverhältnis R zwischen den Füllstoffen und den Fasern zwischen 1 und 9 liegt,
- 1 bis 15 Trockengewichtsteile mindestens eines halogenhaltigen Polymers, das in Form einer stabilen wässrigen Dispersion verwendet wird, auf 100 Teile der Grundmischung,
wobei diese drei Verbindungen die Grundmischung darstellen, und
- 0,1 bis 10 Trockengewichts-% mindestens eines in einem wässrigen Medium löslichen oder dispergierbaren flammwidrig machenden Salzes, bezogen auf die Grundmischung, wobei das Trockengewicht auf ein bei 100 °C getrocknetes Papier bezogen ist.

2. Papier nach Anspruch 1, **dadurch gekennzeichnet, dass** es in Masse umfasst die Mischung aus Cellulosefasern, Füllstoffen mit flammenhemmenden Eigenschaften und dem halogenhaltigen Polymer, wobei diese Mischung einen als Grundträger bezeichneten Träger bildet und auf mindestens einer der Oberflächen des Grundträgers das flammwidrig machende Salz aufweist.

3. Papier nach einem der Ansprüche 1 oder 2, **dadurch gekennzeichnet, dass** das halogenhaltige Polymer ein chloriertes Polymer ist, das ein Monomer, ausgewählt aus Vinylchlorid und Polyvinylidenchlorid umfasst.

4. Papier nach Anspruch 3, **dadurch gekennzeichnet, dass** das chlorierte Polymer ein Copolymer ist, bei dem eines der Comonomeren Vinylchlorid ist und dieses Comonomer in einer Menge von mindestens 10 Trockengewichts-%, in dem Copolymer vorliegt.

5. Papier nach Anspruch 4, **dadurch gekennzeichnet, dass** das Vinylchlorid-Comonomer in einer Menge von mindestens 30 Trockengewichts-%, vorzugsweise von mindestens 70 Trockengewichts-%, in dem Copolymer vorliegt.

6. Papier nach einem der Ansprüche 4 bis 5, **dadurch gekennzeichnet, dass** das chlorierte Polymer ein Vinylchlorid/Vinyleacetat/Ethylen-Copolymer ist.

7. Papier nach Anspruch 6, **dadurch gekennzeichnet, dass** das Vinylchlorid/Vinyleacetat/Ethylen-Copolymer ausgewählt ist unter den Copolymeren, welche diese Comonomeren jeweils in den Mengenanteilen 70 - 20 - 10 oder 30 - 60 - 10, bezogen auf das Trockengewicht, enthalten.

8. Papier nach einem der Ansprüche 1 bis 7, **dadurch gekennzeichnet, dass** die Menge des chlorierten Polymers zwischen 1 und 5 Trockengewichtsteilen auf 100 Teile der Grundmischung liegt.

9. Papier nach einem der Ansprüche 1 bis 8, **dadurch gekennzeichnet, dass** der Füllstoff mit flammenhemmenden Eigenschaften ausgewählt ist unter den Aluminiumhydroxiden, den Aluminiumoxidhydraten, insbesondere den Aluminiumoxidtrihydraten, den Magnesiumhydroxiden, den hydratisierten Calciumcarbonaten, den hydratisierten Magnesiumcarbonaten oder ihren Mischungen.

10. Papier nach einem der Ansprüche 1 bis 9, **dadurch gekennzeichnet, dass** das Trockengewichtsverhältnis R zwischen den Füllstoffen mit flammenhemmender Wirkung und den Cellulosefasern zwischen 1 und 3 liegt.

11. Papier nach einem der Ansprüche 1 bis 10, **dadurch gekennzeichnet, dass** das flammwidrig machende Salz ein Ammoniumsalz eines Phosphorsäure-Derivats ist.

12. Papier nach einem der Ansprüche 1 bis 11, **dadurch gekennzeichnet, dass** das flammwidrig machende Salz in einer Menge von weniger als 8 %, vorzugsweise in einer Menge zwischen 1 und 6 %, bezogen auf das Trockengewicht der Grundmischung, vorliegt.

13. Papier nach Anspruch 2, **dadurch gekennzeichnet, dass** es in der Masse umfasst:
- Cellulosefasern,
- nicht brennbare Füllstoffe mit flammenhemmenden Eigenschaften, ausgewählt unter den Aluminiumhydroxiden, den Aluminiumoxidhydraten, insbesondere den Aluminiumoxidtrihydraten, die eine Korngröße zwischen 8 und 15 µm haben, wobei das Trockengewichtsverhältnis R zwischen den Füllstoffen und den Fasern zwischen 1 und 3 liegt,
- 2 bis 5 Trockengewichtsteile eines Vinylchlorid/Vinylacetat/Ethylen-Copolymers in Form einer stabilen wässrigen Dispersion, das diese Comonomeren in den jeweiligen Trockengewichts-Mengenanteilen 70 - 20 - 10, stabilisiert durch ein anionisches Tensid, als halogenhaltiges Polymer auf 100 Teile der Grundmischung enthält,
wobei die Mischung aus diesen drei Komponenten (Fasern, Füllstoffen, halogenhaltigem Polymer) die Grundmischung des Grundträgers darstellt und die Summe ihrer Trockengewichtsteile 100 beträgt, und
- dass es auf mindestens einer der Oberflächen des Grundträgers 1 bis 6 %, bezogen auf das Trockengewicht der Grundmischung, eines Ammoniumsalzes eines Phosphorsäure-Derivats als flammwidrig machendes Salz enthält,
wobei das Trockengewicht bezogen ist auf ein bei 100 °C getrocknetes Papier.

14. Flammwidrig gemachtes Papier nach einem der Ansprüche 1 bis 13, **dadurch gekennzeichnet, dass** es auf mindestens einer seiner Oberflächen eine pigmentierte Druck-Schreib-Schicht aufweist.

15. Flammwidrig gemachtes Papier, **dadurch gekennzeichnet, dass** es mindestens zwei Papiere nach einem der Ansprüche 1 bis 14 umfasst, die mit Hilfe einer Klebstoffzusammensetzung miteinander verklebt sind.

16. Flammwidrig gemachtes Papier nach Anspruch 15, **dadurch gekennzeichnet, dass** die Papiere mit Hilfe einer nicht flammwidrig gemachten feuerfesten Klebstoffzusammensetzung verklebt sind.

17. Flammwidrig gemachtes Papier nach einem der Ansprüche 15 bis 16, **dadurch gekennzeichnet, dass** es mindestens ein flammwidrig gemachtes Zwischenpapier (Trennpapier) aufweist, das hauptsächlich Cellulosefasern und ein feuchtigkeitsbeständig machendes Mittel umfasst und mit einem flammwidrig machenden Salz in einem Mengenanteil von 10 bis 30 %, bezogen auf das Trockengewicht der Cellulosefasern, imprägniert ist.

18. Flammwidrig gemachtes Papier nach Anspruch 17, **dadurch gekennzeichnet, dass** das Zwischenpapier (Trennpapier) ein Flächengewicht zwischen 100 und 300 g/m² aufweist.

19. Verwendung eines flammwidrig gemachten Papiers nach einem der Ansprüche 1 bis 18 zur Herstellung eines Werbeträgers.

20. Werbeträger aus flammwidrig gemachtem Papier, z.B. ein aufgehängtes Papierplakat oder ein Verkaufsständer, **dadurch gekennzeichnet, dass** es besteht aus mindestens einem Papier nach einem der Ansprüche 1 bis 18.

21. Reklameträger nach Anspruch 20, **dadurch gekennzeichnet, dass** er zwei flammwidrig gemachte Papiere nach den Ansprüchen 1 bis 18 umfasst, zwischen die mindestens ein Zwischenpapier (Trennpapier) geklebt ist, das Cellulosefasern und ein feuchtigkeitsbeständig machendes Mittel aufweist, das mit einem flammwidrig machenden Salz in einem Mengenanteil zwischen 10 und 30 %, bezogen auf das Trockengewicht der Cellulosefasern, imprägniert ist, und dass dieses Zwischenpapier ein Flächengewicht zwischen 100 und 300 g/m² aufweist.

22. Träger nach einem der Ansprüche 20 bis 21, **dadurch gekennzeichnet, dass** er ein Flächengewicht zwischen 200 und 2 000 g/m² hat.

## Claims

1. Fireproofed paper with increased fire resistance, especially in compliance with classification M1, **characterized in that** it comprises:
- at least cellulose fibres and at least incombustible fillers with flame retardant properties, the filler/fibre ratio by dry weight, R, being between 1 and 9,
- between 1 and 15 parts by dry weight, per 100 parts of the base mixture, of at least one halogenated polymer used in the form of a stable aqueous dispersion, these three components constituting the base mixture, and
- between 0.1 and 10% by dry weight, based on the base mixture, of at least one fireproofing salt soluble or dispersible in aqueous media, the dry weight being expressed relative to a paper dried at 100°C.

2. Paper according to claim 1, **characterized in that** it comprises, in the bulk, a mixture of the cellulose fibres, the fillers with flame retardant properties and the halogenated polymer, this mixture forming a so-called base paper, and **in that** it comprises the fireproofing salt on at least one side of said base paper.

3. Paper according to claim 1 or 2, **characterized in that** the halogenated polymer is a chlorinated polymer containing a monomer selected from vinyl chloride and polyvinylidene chloride.

4. Paper according to claim 3, **characterized in that** the chlorinated polymer is a copolymer in which one of the comonomers is vinyl chloride, and **in that** this comonomer is present in the copolymer in an amount of at least 10% by dry weight.

5. Paper according to claim 4, **characterized in that** the vinyl chloride comonomer is present in the copolymer in an amount of at least 30% by dry weight, preferably in an amount of at least 70%.

6. Paper according to claim 4 or 5, **characterized in that** the chlorinated polymer is a vinyl chloride/vinyl acetate/ethylene copolymer.

7. Paper according to claim 6, **characterized in that** the vinyl chloride/vinyl acetate/ethylene copolymer is selected from copolymers containing these comonomers in respective proportions of 70/20/10 or 30/60/10 by dry weight.

8. Paper according to one of claims 1 to 7, **characterized in that** the amount of chlorinated polymer is between 1 and 5 parts by dry weight per 100 parts of the base mixture.

9. Paper according to one of claims 1 to 8, **characterized in that** the filler with flame retardant properties is selected from aluminium hydroxides, aluminium oxide hydrates, particularly aluminium oxide trihydrates, magnesium hydroxides, hydrated calcium carbonates, hydrated magnesium carbonates and mixtures thereof.

10. Paper according to one of claims 1 to 9, **characterized in that** the ratio by dry weight of fillers with a flame retardant effect to cellulose fibres, R, is between 1 and 3.

11. Paper according to one of claims 1 to 10, **characterized in that** the fireproofing salt is an ammonium salt of a phosphoric acid derivative.

12. Paper according to one of claims 1 to 11, **characterized in that** the fireproofing salt is in an amount of less than 8% by dry weight of the base mixture, preferably in an amount of between 1 and 6%.

13. Paper according to claim 2, **characterized in that**
- it comprises, in the bulk:
- cellulose fibres,
- incombustible fillers with flame retardant properties, selected from aluminium hydroxides and alumina hydrates, particularly alumina trihydrates, and with a particle size of between 8 and 15 µm, the filler/fibre ratio by dry weight, R, being between 1 and 3, and
- as the halogenated polymer, between 2 and 5 parts by dry weight, per 100 parts of the base mixture, of a vinyl chloride/vinyl acetate/ethylene copolymer in a stable aqueous dispersion containing these comonomers in respective proportions of 70/20/10 by dry weight, stabilized by an anionic surfactant, a mixture of these three components (fibres, fillers, halogenated polymer) constituting the base mixture of the base paper, and the sum of their parts by dry weight being 100, and **in that**
- it comprises, on at least one side of said base paper, 1 to 6% by dry weight, based on the base mixture, of an ammonium salt of a phosphoric acid derivative as the fireproofing salt,
the dry weight being expressed relative to a paper dried at 100°C.

14. Fireproofed paper according to one of claims 1 to 13, **characterized in that** it carries a pigmented printing/writing coating on at least one side.

15. Fireproofed paper, **characterized in that** it comprises at least two papers according to one of claims 1 to 14, pasted together with an adhesive composition.

16. Fireproofed paper according to claim 15, **characterized in that** the papers are pasted together with a non-flame-retarded adhesive composition.

17. Fireproofed paper according to claim 15 or 16, **characterized in that** it comprises at least one flame-retarded intercalated paper containing principally cellulose fibres and a wet strength additive, and **in that** it is impregnated with a fireproofing salt in an amount of between 10 and 30% by dry weight, based on the cellulose fibres.

18. Fireproofed paper according to claim 17, **characterized in that** the intercalated paper has a weight of between 100 and 300 g/m².

19. Use of a fireproofed paper according to one of claims 1 to 18 for the manufacture of an advertising base paper.

20. Advertising base paper made of fireproofed paper such as hanging poster paper or showcard paper, **characterized in that** it consists of at least one paper according to one of claims 1 to 18.

21. Advertising base paper according to claim 20, **characterized in that** it comprises two fireproofed papers according to the claims, between which is pasted at least one intercalated paper containing cellulose fibres and a wet strength additive and impregnated with a fireproofing salt in an amount of between 10 and 30% by dry weight, based on the cellulose fibres, said intercalated paper having a weight of between 100 and 300 g/m².

22. Base paper according to claim 20 or 21, **characterized in that** it has a weight of between 200 and 2000 g/m².
